# EUROPÄISCHE PATENTSCHRIFT

(11) **EP 0 082 453 B1**
(45) Veröffentlichungstag und Bekanntmachung des Hinweises auf die Patenterteilung: **26.06.1985**
(21) Anmeldenummer: 82111544.1
(22) Anmeldetag: 13.12.1982
(51) Int. Cl.: C25D 11/00, C25D 11/10, B41N 1/08

(54) **Verfahren zur anodischen Behandlung von Aluminium und dessen Verwendung als Druckplatten-Trägermaterial**
Process for the anodic treatment of aluminium and its application as a support for printing plates
Procédé de traitement anodique de l'aluminium et son application comme support pour plaques d'impression

(30) Priorität: 23.12.1981 US 333585; 23.12.1981 US 333586
(43) Veröffentlichungstag der Anmeldung: 29.06.1983
(73) Patentinhaber: AMERICAN HOECHST CORPORATION, Somerville, N.J. 08876 (US)
(72) Erfinder: Gillich, Thomas Nicolas, Whitehouse Station New Jersey 08889 (US); Walls, John E., Annandale New Jersey 08801 (US)
(74) Vertreter: Euler, Kurt Emil, Dr.

## Beschreibung

Die vorliegende Erfindung betrifft ein Verfahren zur anodischen Behandlung von Aluminium in einem eine organische Phosphon-, Sulfon- oder Carbonsäure enthaltenden Elektrolyten und die Verwendung des Verfahrensprodukts als Druckplatten-Trägermaterial. In einem solchen Verfahren erzeugte Oberflächen sind auch für Kondensatoren, dielektrische Zwecke und andere Anwendungen geeignet, bei denen eine Sperrschicht von Nutzen ist.

Die Verwendung von wäßrigen Elektrolyten zur Herstellung von anodisch oxidierten Aluminiumoberflächen für Offsetdruck ist seit langem bekannt, und der Fachmann ist mit zahlreichen Herstellungsverfahren vertraut.

Mit Phosphorsäure hergestellte anodisch oxidierte Schichten haben viele gute Eigenschaften, die sie für den Einsatz beim Offsetdruck geeignet machen. Es ist jedoch auch bekannt, daß der durch anodische Oxidation erzeugte Film eher «weich» ist und eine relativ geringe Abriebfestigkeit hat; das ist ein Nachteil, wenn hohe Druckauflagen benötigt werden. Mit Schwefelsäure hergestellte anodisch oxidierte Schichten sind weitaus härter, haben eine relativ höhere Abriebfestigkeit und ergeben daher mechanisch widerstandsfähigere Offsetdruckplatten, mit denen hohe Druckauflagen erzielt werden können. Beide Verfahren haben in der Praxis Eingang gefunden, die jeweiligen Platten sind kommerziell auf verschiedenen Teilgebieten erfolgreich. Das Schwefelsäureverfahren ist ferner leichter für die Herstellung von dickeren anodisch oxidierten Schichten verwendbar als das Phosphorsäureverfahren, das wegen der stärkeren Löslichkeit des durch anodische Oxidation erzeugten Films im Elektrolyten eine Tendenz zur Selbst-. begrenzung zeigt. Das Schwefelsäureverfahren hat jedoch auch gewisse Nachteile, so gibt es Schichten, die für Offsetdruckträger nicht immer ganz zufriedenstellend sind, da sie dazu neigen, oleophile und hydrophile Bereiche nicht scharf genug gegeneinander abzugrenzen, so daß häufig bei diesen Schichten, außer bei den allerdünnsten, Verfahren angewendet werden müssen, durch die z. B. die Farbannahme in den Nichtbildstellen verhindert wird. Diese notwendige Behandlung der anodisch erzeugten Schicht kann gelegentlich problematisch sein, wenn es beispielsweise erforderlich ist, vorsensibilisierte Offsetdruckplatten herzustellen, bei denen die Haftung der strahlungsempfindlichen Beschichtung auf dem Träger während und nach der Entwicklung der belichteten Schicht von vorrangiger Bedeutung ist. Wenn solche, die Oberfläche des Trägermaterials modifizierende Behandlungen an der durch anodische Oxidation hergestellten Schicht durchgeführt werden, gilt es, einen Kompromiß zwischen dem Erzielen einer ausreichenden Hydrophilie in den Nichtbildstellen und einem gleichzeitig zufriedenstellenden Verhalten der Bildstellen zu finden. Diese Behandlungen können so zu Ergebnissen führen, die für den Offsetdruck wünschenswert sind, und sie sind sowohl für die mit Phosphorsäure als auch für die mit Schwefelsäure anodisierten Aluminiumflachdruckplatten bekannt und in der Praxis üblich.

Im Stand der Technik wurden bereits verschiedenste Verfahren beschrieben, welche mit solchen wäßrigen Elektrolyten arbeiten, die Phosphon-, Sulfon- und/oder organische Carbonsäuren in monomerer oder polymerer Form enthalten. Solche Verfahren werden in den beiden folgenden europäischen Patentanmeldungen ausführlich beschrieben, in allen diesen Fällen tritt auch eine Oxidschichtbildung ein, die zwar die oben dargestellten Vorteile, aber auch gewisse Nachteile zeigt.

In den älteren, nicht-vorveröffentlichten EP-A 0 048 909 und 0 050 216 werden Verfahren zur anodischen Oxidation von platten-, folien- oder bandförmigem Material aus Aluminium oder seinen Legierungen beschrieben, die in einem wäßrigen, mindestens eine mehrbasische organische Säure enthaltenden Elektrolyten durchgeführt werden. Gegebenenfalls kann vor der Oxidation eine mechanische, chemische und/oder elektrochemische Aufrauhung stattfinden. Zu den mehrbasischen organischen Säuren zählen monomere oder polymere Phosphon-, Sulfon- oder organische Carbonsäuren wie Phytinsäure, Tridecyl-benzoisulfonsäure, Nitrilotriessigsäure, Polyvinylphosphonsäure, Polybenzolsulfonsäure oder Polyacrylsäure. Neben diesen organischen Säuren kann der Elektrolyt auch eine anorganische Säure wie Phosphorsäure enthalten. Die Verfahrensprodukte finden bevorzugt Verwendung als Trägermaterial bei der Herstellung von eine strahlungsempfindliche Schicht tragenden Druckplatten.

Aufgabe der vorliegenden Erfindung ist es, ein Verfahren aufzufinden, das es ermöglicht, in einem nicht-wäßrigen Elektrolyten zu arbeiten und Schichten zu erzielen, die einerseits dünn und eher wenig-porös sind, andererseits aber gute Haftungseigenschaften zu aufgebrachten Beschichtungen zeigen.

Die Erfindung geht aus von dem Verfahren zur anodischen Behandlung von platten-, folien- oder bandförmigem Material aus Aluminium oder seinen Legierungen in einem mindestens eine polymere mehrbasische organische Phosphon-, Sulfon- oder Carbonsäure enthaltenden Elektrolyten, gegebenenfalls nach vorhergehender mechanischer, chemischer und/oder elektrochemischer Aufrauhung. Das erfindungsgemäße Verfahren ist dann dadurch gekennzeichnet, daß der Elektrolyt in nicht-wäßriger Form mindestens ein organisches Lösemittel mit einem Dipolmoment von mindestens 1,5 Debye enthält.

Unter dem Dipolmoment ist dabei die Größe µ in D (= Debye) zu verstehen, so wie sie unter dem Stichwort « Dipole in Römpps Chemie-Lexikon, 7. Auflage, Franckh'sche Verlagsbuchhandlung - Stuttgart, 1976, S. 869 bis 871, definiert ist. Polymer heißt in den beanspruchten Säuren, daß eine mindestens eine Säurefunktion aufweisende Molekülgrundeinheit mehrmals im Gesamtmolekül vorkommt.

Das Verfahren betrifft also die elektrolytische Abscheidung einer Schicht auf Aluminium, wobei das zu behandelnde Aluminium als Anode und ein beliebiges inertes Metall (wie Blei oder Stahl) oder Graphit als Kathode geschaltet werden. Auf den zuvor entfetteten und gegebenenfalls aufgerauhten Träger wird dann durch einen nicht-wäßrigen Elektrolyten hindurch eine gegebenenfalls pulsierende Gleichspannung angelegt. Der Elektrolyt enthält mindestens eine der Säuren, die in dem organischen Lösemittel oder dem Lösemittelgemisch gelöst ist, welches aufgrund seines Dipolmoments einen Stromfluß zuläßt, aber welches an der Anode oder an der Kathode keine elektrochemische Reaktionen eingeht.

Der Einsatz eines nicht-wäßrigen Elektrolyten schließt die Bildung von Oxiden des Aluminiums aus und läßt nur die Bildung einer nichtoxidischen Schicht in der Art eines « metallorganischen » Komplexes zu. Eine derart hergestellt Schicht ist in hohem Maße porenfrei und sehr dünn. Auf diese Weise ergibt sich eine sehr gute Oberfläche auf dem Basismaterial Aluminium, durch die eine bessere Haftung von Beschichtungen auf dem Aluminiumträgermaterial erreicht wird als bei herkömmlich anodisch oxidierten Oberflächen.

Hält man sich an die erfindungsgemäße Verfahrensweise, so läßt sich mit einer gewissen Wahrscheinlichkeit eine feste elektrochemische Bindung der anodisch erzeugten Schicht an der Aluminiumoberfläche feststellen. Bei anderen Verfahren, einschließlich thermischer Verfahren, bei denen die Metallplatte in ein warmes Bad der gleichen Lösung eingetaucht wird, erhält man dagegen nur eine verhältnismäßig schwache, eher physikalische Oberflächenhaftung anstelle einer elektrochemischen Bindung.

Die bei der praktischen Durchführung dieser Erfindung verwendbaren Platten können aus Aluminium oder Aluminiumlegierungen wie solchen mit mehr als 98,5 % AI und Bestandteilen wie Mn, Fe, Si, Cu, Zn und/oder Ti bestehen. Das Aluminiumband oder die Aluminiumplatte oder -folie wird zunächst von seinem Walzfett befreit, wozu es mit einem geeigneten Entfettungsmittel behandelt wird, z. B. indem es in ein warmes Tauchbad mit 1,1.1-Trichioräthan. Trichloräthen, Methylenchlorid oder Perchloräthen oder in eine wäßrig-alkalische Lösung getaucht wird. Anschließend kann gegebenenfalls chemisch, elektrochemisch und/oder mechanisch aufgerauht werden, z. B. indem man die Oberfläche mit einer Drahtbürste abbürstet oder eine wäßrige Bims- oder Quarzaufschlämmung mit Hilfe von Nylonbürsten auf die Oberfläche einwirken läßt oder indem man in wäßriger HCI- oder HN0₃-Lösung elektrochemisch aufrauht. Danach wird die Oberfläche mit Wasser abgespült und mit dem im Elektrolysebad zu verwendenden organischen Lösemittel gespült. Damit soll ausgeschlossen werden, daß Wasser in das Elektrolysebad gelangt. Das Trägermaterial wird anschließend erfindungsgemäß elektrolytisch behandelt.

Für das erfindungsgemäße Verfahren geeignete polymere mehrbasische Säuren sind beispielsweise : das Kondensationsprodukt aus Benzolphosphonsäure und Formaldehyd (Polybenzolphosphonsäure), Alginsäure, hydrolysierte Copolymere aus Methylvinyläther und Maleinsäureanhydrid, Copolymere aus Methylvinyläther und Maleinsäure, Polyvinylsulfonsäure, Polystyrolsulfonsäure, Poly-n-butylbenzolsulfonsäure (Kondensationsprodukt aus n-Butylbenzolsulfonsäure und Formaldehyd) Poly-diisopropylbenzolsulfonsäure (Kondensationsprodukt aus Diisopropyl-benzolsulfonsäure und Formaldehyd), Polyvinylphosphonsäure, Poly-diisopropyl-naphthalin-disulfonsäure (Kondensationsprodukt aus Diisopropyl-naphthalin-disulfonsäure und Formaldehyd), Poly-decylbenzolsulfonsäure (Kondensationsprodukt aus Decyl-benzolsulfonsäure und Formaldehyd), Polyacrylsäure, Polymethacrylsäure, Polynaphthalinsulfonsäure (Kondensationsprodukt aus Naphthalinsulfonsäure und Formaldehyd) und Mischungen der genannten Säuren. Zu den bevorzugten polybasischen Säuren gehören Polyvinylphosphonsäure und ein hydrolysiertes Methylvinyläther/Maleinsäureanhydrid-Copolymeres.

Für die Erfindung sind solche organischen Lösemittel geeignet, die ein Dipolmoment von mindestens 1,5, vorzugsweise von mindestens 1,7 aufweisen, dazu gehören beispielsweise (Dipolmoment in Klammern) : Formamid (3,22), Dimethylsulfoxid (3,96), Anilin (1,53) Dimethylformamid (3,82), Mono- (2,27), Di- (2,81), Triäthanolamin (3,57) und Tetrahydrofuran (1,70). Die Werte für DMSO und DMF wurden aus CRC Handbook of Chemistry and Physics, CRC Press - Boca Raton (USA), 62. Ausgabe 1981/82, S. E-60 bis E-62, und die übrigen Werte aus Physikalisch-Chemisches Taschenbuch, Akademische Verlagsanstalt Becker & Erler - Leipzig, 1945, Band 1, S. 519 ff. entnommen.

Die Säure kann grundsätzlich in einer Menge von 0,01 % bis zum Sättigungspunkt in der nicht-wäßrigen Lösung vorhanden sein, vorzugsweise in einer Menge von 0,8 bis 5 %. Die Elektrolysetemperatur wird in der Regel bei - 5 bis 60 °C gehalten, insbesondere bei 10 bis 40°C und vorzugsweise bei 20 bis 30 °C. Die Spannung liegt zweckmäßig zwischen 5 und 120 V, bevorzugt zwischen 10 und 60 V und insbesondere zwischen 20 und 40 V. Die Elektrolysezeit soll ausreichen, um dem Träger eine Ladung von 1 bis 150 C/dm², vorzugsweise von 30 bis 90 C/dm² und insbesondere von 40 bis 70 C/dm² zuzuführen. Der Abstand zwischen Kathode und Anode liegt in der Regel bei 1 bis 25 cm, bevorzugt zwischen 3 und 15 cm und insbesondere zwischen etwa 4 und 10 cm.

Bei der Untersuchung der erfindungsgemäß entstehenden Aluminiumoberfläche unter einem Raster-Elektronenmikroskop bei 30.000-facher Vergrößerung ist eine im wesentlichen nicht-poröse Oberfläche zu erkennen. Die Oberfläche ist grundsätzlich frei von Oxidbildung und zeigt eine ausgezeichnete Haftung gegenüber später aufgebrachten, für den Offsetdruck geeigneten Beschichtungen.

Als Anwendungsgebiet für ein nach dem erfindungsgemäßen Verfahren anodisch behandeltes Material kommt insbesondere seine Verwendung als Trägermaterial bei der Herstellung von eine strahlungsempfindliche Schicht tragenden Druckplatten in Frage. Dabei wird entweder beim Hersteller von vorsensibilisierten Druckplatten oder beim Beschichten eines Trägermaterials vom Verbraucher das Trägermaterial mit einer der bekannten strahlungsempfindlichen Massen beschichtet. Es wird ausdrücklich auf die in den eingangs erwähnten EP-A dargestellten Systeme hingewiesen, in der auch die in den Beispielen durchgeführten Testmethoden beschrieben sind. In den folgenden Beispielen und der vorstehenden Beschreibung beziehen sich %-Angaben -sofern nichts anderes angegeben ist - auf das Gewicht.

### Beispiel 1 und Vergleichsbeispiel VI

Eine Aluminiumplatte in walzblankem Zustand wird während 30 sec bei Raumtemperatur in einer wäßrigen NaOH-Lösung behandelt. Die so gereinigte und chemisch aufgerauhte Platte wird mit Wasser gut abgespült und, ohne zu trocknen, gleich anschließend mit Dimethylsulfoxid (DMSO) gespült. Nach diesem Spülschritt, bei dem als Flüssigkeit nur noch DMSO auf der Oberfläche verbleibt, wird die Platte in eine Lösung eines Gehalts an DMSO und 20 g/l an einem Copolymeren aus Methylvinyläther und Maleinsäure. In dem Bad befindet sich eine Bleielektrode, . die in etwa die gleiche Größe wie die Aluminiumplatte hat und im Abstand von etwa 5 cm von dieser angeordnet ist. Mit der Aluminiumplatte als Anode und der Bleielektrode als Kathode wird für die Dauer von 60 sec bei Raumtemperatur eine gleichgerichtete Wechselspannung von 30 V angelegt. Dabei wird ein anfänglich sprunghafter Anstieg des Stroms beobachtet, der sehr schnell abzufallen beginnt und schließlich gegen Null tendiert. Die so anodisch behandelte Aluminiumplatte wird gut abgespült und trockengetupft. Das Gewicht der erzeugten Schicht auf der Aluminiumplatte beträgt 88 mg/m². Eine in gleicher Weise hergestellte Platte wird sowohl naß als auch trocken eingefärbt und erweist sich als äußerst hydrophil, da sich die gesamte Druckfarbe durch leichtes Abspülen einfach und vollständig entfernen läßt. Auf einen weiteren Abschnitt wird eine in der US-PS 3 867147 beschriebene negativ-arbeitende lichtempfindliche Beschichtung mit einem Gehalt an einem Polykondensationsprodukt aus 1 Mol 3-Methoxy- diphenylamin-4-diazoniumsulfat und 1 Mol 4,4'-Bis-methoxymethyl-diphenyläther, Phosphorsäure, einem Epoxidharz und einem Farbstoff in einem Lösemittelgemisch aus Äthylenglykolmonomethyläther, Tetrahydrofuran und Essigsäurebutylester aufgeschleudert und getrocknet. Dann wird unter einem Testnegativ so belichtet, daß sich auf dem 21-stufigen Stauffer-Stufenkeil eine voll gedeckte Stufe 6 ergibt. Die belichtete Platte wird entwickelt und auf ihre Funktionstüchtigkeit geprüft. Nach dem Einfärben zeigt die Platte einen sehr sauberen Hintergrundbereich (Nichtbildstellen), der auch ohne weiteres sauber bleibt. Gegenüber einer Vergleichsplatte, bei der das Aluminium durch thermische Behandlung hydrophiliert wird, wobei die Platte gleichfalls alkalisch aufgerauht und dann mit einer 0,5 %igen Lösung eines Methylvinyläther/Maleinsäureanhyd rid-Copolymeren in Dimethylsulfoxid bei etwa 70 °C während 60 sec nichtanodisch behandelt wird, erzielt die anodisch behandelte Platte eine um 25% höhere Druckauflage.

Bei der Ermittlung von Porosität und Nichtporosität benötigt eine gesättigte SnC1g-Lösung 93 sec, um die anodisch erzeugte Schicht zu durchdringen und mit dem Aluminium zu reagieren, bei der nicht-anodisch, nur thermisch behandelten Platte dauert dieser Prozeß dagegen nur 7 sec. Der « Zinkat "Test dauert bei der anodisch behandelten Platte 143 sec bis zum Auftreten einer Reaktion, wogegen die thermisch behandelte Platte bereits in 12 sec eine Reaktion zeigt.

### Beispiel 2 und Vergleichsbeispiel V2

Eine Aluminiumplatte wird nach bekanntem Verfahren auf mechanischem Wege mit SchleifmitteIn/Nylonbürsten naß aufgerauht und danach in einer wäßrigen NaOH-Lösung während 30 sec behandelt. Die so aufgerauhte Platte wird mit Wasser gut abgespült und gleich anschließend gründlich mit Formamid gespült. Die mit dem organischen Lösemittel überzogene Platte wird in eine Lösung eines Gehalts an Formamid und 15 g/I an Polyvinylphosphonsäure eingetaucht. In dem Bad befindet sich im Abstand von etwa 5 cm zu der Aluminiumplatte eine als Kathode wirkende Bleielektrode. Das Aluminium dient als Anode, an die für die Dauer von 60 sec bei Raumtemperatur eine Spannung von 20 V aus gleichgerichtetem Wechselstrom angelegt wird. Die anodisch behandelte Platte wird gut abgespült und trockengetupft. Beim Entfernen der anodisch erzeugten Schicht wird ihr Schichtgewicht mit 90 mg/m² ermittelt. Eine in gleicher Weise hergestellte Platte zeigt sowohl beim nassen als auch beim trockenen Einfärbeversuch eine sehr hydrophile Oberfläche. Die Reaktionszeit beim SnCig-Test beträgt 127 sec, die Reaktionszeit beim Zinkat-Test 187 sec. Nach der lichtempfindlichen Beschichtung mit der im Beispiel 1 angegebenen Schicht erzielt man, gegenüber einer thermisch behandelten Vergleichsplatte, bei der die in Beispiel 1 angegebenen Verarbeitungsparameter an einer ebenfalls mechanisch aufgerauhten Platte angewendet werden, mit der anodisch behandelten Platte eine um 32 % höhere Druckauflage.

## Patentansprüche

1. Verfahren zur anodischen Behandlung von platten-, folien- oder bandförmigem Material aus Aluminium oder seinen Legierungen in einem mindestens eine polymere mehrbasische organische Phosphon-, Sulfon- oder Carbonsäure enthaltenden Elektrolyten, gegebenenfalls nach vorhergehender mechanischer, chemischer und/ oder elektrochemischer Aufrauhung, dadurch gekennzeichnet, daß der Elektrolyt in nicht-wäßriger Form mindestens ein organisches Lösemittel mit einem Dipolmoment von mindestens 1,5 Debye enthält.

2. Verfahren nach Anspruch 1, dadurch gekennzeichnet, daß das organische Lösemittel ein Dipolmoment von mindestens 1,7 Debye aufweist.

3. Verfahren nach Anspruch 1 oder 2, dadurch gekennzeichnet, daß der Elektrolyt 0,01 Gew.-% bis zur Sättigung an der polymeren mehrbasischen organischen Säure enthält.

4. Verfahren nach einem der Ansprüche 1 bis 3, dadurch gekennzeichnet, daß der Elektrolyt 0,8 bis 5 Gew.-% an der polymeren mehrbasischen organischen Säure enthält.

5. Verfahren nach einem der Ansprüche 1 bis 4, dadurch gekennzeichnet, daß der Elektrolyt als Lösemittel Formamid, Dimethylsulfoxid, Anilin, Dimethylformamid, Mono-, Di-, Triäthanolamin und/oder Tetrahydrofuran enthält.

6. Verfahren nach einem der Ansprüche 1 bis 5, dadurch gekennzeichnet, daß der Elektrolyt als polymere mehrbasische Phosphonsäure Polybenzolphosphonsäure oder Polyvinylphosphonsäure enthält.

7. Verfahren nach einem der Ansprüche 1 bis 5, dadurch gekennzeichnet, daß der Elektrolyt als polymere mehrbasische Sulfonsäure Polyvinylsulfonsäure, Polystyrolsulfonsäure, Poly-n-butyl-benzolsulfonsäure, Polydiisopropylben-. zolsulfonsäure, Poly-diisopropylnaphthalindisulfonsäure, Poly-decylbenzolsulfonsäure oder Polynaphthalinsulfonsäure enthält.

8. Verfahren nach einem der Ansprüche 1 bis 5, dadurch gekennzeichnet, daß der Elektrolyt als polymere mehrbasische organische Carbonsäure Alginsäure, hydrolysierte Copolymere aus Methylvinyläther und Maleinsäureanhydrid, Copolymere aus Methylvinyläther und Maleinsäure, Polyacrylsäure oder Polymethacrylsäure enthält.

9. Verwendung des Verfahrens gemäß einem der Ansprüche 1 bis 8 zur Herstellung eines Trägermaterials von eine strahlungsempfindliche Schicht tragenden Druckplatten.

## Claims

1. Process for the anodic treatment of a material in the form of a sheet, a foil, or a web of aluminum or an alloy thereof, in an electrolyte comprising at least one polymeric polybasic organic phosphonic acid, sulfonic acid, or carboxylic acid, if appropriate, after a preceding mechanical, chemical and/or electrochemical graining treatment, wherein the electrolyte in a non-aqueous form contains at least one organic solvent having a dipole moment of at least 1.5 Debye.

2. A process as claimed in claim 1, wherein the organic solvent has a dipole moment of at least 1.7 Debye.

3. A process as claimed in claim 1 or claim 2, wherein the electrolyte contains the polymeric polybasic organic acid in a concentration ranging from 0.01 % by weight to saturation.

4. A process as claimed in any of claims 1 to 3, wherein the electrolyte contains from 0.8 to 5 % by weight of the polymeric polybasic organic acid.

5. A process as claimed in any of claims 1 to 4, wherein the solvent contained in the electrolyte comprises formamide, dimethyl sulfoxide, aniline, dimethyl formamide, mono-, di-, triethanol amine and/or tetrahydrofuran.

6. A process as claimed in any of claims 1 to 5, wherein the polymeric polybasic phosphonic acid contained in the electrolyte comprises polyben- zene phosphonic acid or polyvinyl phosphonic acid.

7. A process as claimed in any of claims 1 to 5, wherein the polymeric polybasic sulfonic acid contained in the electrolyte comprises polyvinyl sulfonic acid, polystyrene sulfonic acid, poly-n-butyl benzene sulfonic acid, poly-diisopropyl benzene sulfonic acid, poly-diisopropyl naphthalene disulfonic acid, poly-decyl benzene sulfonic acid, or polynaphthalene sulfonic acid.

8. A process as claimed in any of claims 1 to 5, wherein the polymeric polybasic organic carboxylic acid contained in the electrolyte comprises alginic acid, hydrolized copolymers of methyl vinyl ether and maleic anhydride, copolymers of methyl vinyl ether and maleic acid, polyacrylic acid or polymethacrylic acid.

9. Use of the process as claimed in any of claims 1 to 8 for manufacturing a support material of printing plates carrying a radiation-sensitive coating.

## Revendications

1. Procédé de traitement anodique d'un matériau sous forme de plaques, de feuilles ou de bandes, en aluminium ou en ses alliages, dans un électrolyte contenant au moins un polyacide phosphonique, sulfonique, ou carboxylique organique, polymère, éventuellement après avoir rendu la surface rugueuse par voie mécanique, chimique et/ou électrochimique, caractérisé en ce que l'électrolyte contient sous forme non aqueuse au moins un solvant organique avec un moment dipolaire d'au moins 1,5 Debye.

2. Procédé selon la revendication 1, caractérisé en ce que le solvant organique a un moment dipolaire d'au moins 1,7 Debye.

3. Procédé selon la revendication 1 ou 2, caractérisé en ce que l'électrolyte contient de 0,01 % en poids jusqu'à la saturation du polyacide organique polymère.

4. Procédé selon l'une des revendications 1 à 3, caractérisé en ce que l'électrolyte contient de 0,8 à 5 % en poids du polyacide organique polymère.

5. Procédé selon l'une des revendications 1 à 4, caractérisé en ce que l'électrolyte contient comme solvant du formamide, du diméthylsul- foxyde, de l'aniline, du diméthylformamide, de la monoéthanolamine, de la diéthanolamine, de la tri-éthanolamine et/ou du tétrahydrofuranne.

6. Procédé selon l'une des revendications 1 à 5, caractérisé en ce que l'électrolyte contient comme polyacide phosphonique polymère l'acide polybenzène phosphonique ou l'acide polyvinylphosphonique.

7. Procédé selon l'une des revendications 1 à 5, caractérisé en ce que l'électrolyte contient comme polyacide sulfonique polymère l'acide polyvinylsulfonique, l'acide polystyrène sulfonique, l'acide poly-n-butyl-benzène sulfonique, l'acide poly-diisopropyl-benzène sulfonique, l'acide poly-diisopropyl-naphtalène disulfonique, l'acide poly-décylbenzène sulfonique ou l'acide polynaphtalène sulfonique.

8. Procédé selon l'une des revendications 1 à 5, caractérisé en ce que l'électrolyte contient comme polyacide carboxylique organique polymère, l'acide alginique, un copolymère hydrolysé d'éther méthylvinylique et d'anhydride maléique, un copolymère d'éther méthylvinylique et d'acide maléique, l'acide polyacrylique ou l'acide poly- méthacrylique.

9. Utilisation du procédé selon l'une des revendications 1 à 8, pour la préparation d'un matériau de support de plaques d'impression portant une couche sensible aux radiations.
